# EUROPÄISCHE PATENTSCHRIFT

(11) **EP 0 127 204 B1**
(45) Veröffentlichungstag und Bekanntmachung des Hinweises auf die Patenterteilung: **13.01.1988**
(21) Anmeldenummer: 84200398.0
(22) Anmeldetag: 20.03.1984
(51) Int. Cl.: C23C 22/73

(54) **Verfahren zum Phosphatieren von Verbundmetallen**
Phosphating process for composite metals
Procédé de phosphatation de métaux composites

(30) Priorität: 26.04.1983 DE 3315086
(43) Veröffentlichungstag der Anmeldung: 05.12.1984
(73) Patentinhaber: METALLGESELLSCHAFT AG, 60015 Frankfurt (DE); Société Continentale Parker, 92111 Clichy (FR)
(72) Erfinder: Jörns, Peter, D-6000 Frankfurt am Main (DE); Meyer, Norbert, D-6454 Bruchköbel-Nord (DE); Rausch, Werner, Dr., D-6370 Oberursel 6 (DE); Rothkegel, Josef, D-6457 Maintal 1 (DE); Luckhardt, Gunther, D-6078 Neu-Isenburg (DE); Volling, Gudrun, D-6000 Frankfurt am Main (DE)
(74) Vertreter: Rieger, Harald, Dr.

(56) Entgegenhaltungen:
- FR-A- 2 026 749
- FR-E- 52 942
- CHEMICAL ABSTRACTS, Band 96, Nr. 16, 19. April 1982, Seite 319, linke Spalte, Nr. 127688r, Columbus, Ohio, USA
- CHEMICAL ABSTRACTS, Band 89, Nr. 4, 24. Juli 1978, Seite 279, rechte Spalte, Nr. 28870v, Columbus, Ohio, USA

## Beschreibung

Die Erfindung betrifft ein Verfahren zum Phosphatieren von Gegenständen mit Hohlräumen, welche durch Zusammenfügen von Stahlblechen und verzinkten Stahlblechen oder durch teilweises Verzinken von Stahlblechen erhalten worden sind (Verbundmetalle), unter Verwendung von Phosphatierungslösungen auf Basis Zinkphosphat im Tauchen.

In der industriellen Serienfertigung finden oberflächenveredelte, insbesondere verzinkte, Stahlbleche, sogenannte Verbundmetalle, zunehmend an Bedeutung. Derartige Verbundmetalle werden durch Zusammenfügen von Stahlblechen und verzinkten Stahlblechen sowie durch teilweises Verzinken von Stahlblechen erhalten. Ähnlich wie allein Stahl- oder Zinkoberflächen aufweisende Teile ist vor der Lackierung, insbesondere Elektrotauchlackierung, eine Phosphatierung mit Lösungen auf Basis Zinkphosphat zur Verbesserung des Korrosionsschutzes und der Lackhaftung erforderlich.

Die Besonderheit bei der Phosphatierung von Zink- und Stahloberflächen aufweisenden Verbundmetallen besteht darin, daß sich beim Kontakt mit der Phosphatierungslösung, insbesondere bei der Tauchbehandlung, ein elektrochemisches Element mit der Zinkoberfläche als Anode und der Stahloberfläche als Kathode ausbildet. Infolgedessen ist in unmittelbarer Nachbarschaft zur Zinkoberfläche die kathodische Stromdichte auf der Stahloberfläche so groß, daß der Phosphatiervorgang beeinträchtigt wird (W. Rausch, "Chemische Oberflächenbehandlung von verzinktem und zinkstaublackiertem Stahl für die kathodische Elektrotauchlackierung" Industrie Lackierbetrieb 49 (1981), Seite 413ff).

So wird bei der Tauchphosphatierung die Phosphatschichtausbildung insofern gestört, als je nach Phosphatierverfahren ein etwa 5 bis 10 mm breiter Streifen auf der Stahlseite entsteht, der eine stark durchscheinende, nur unvollkommen ausgebildete Phosphatschicht trägt.

Spritz- und Spritz/Tauchverfahren bereiten wegen der nur unvollkommenen Ausbildung eines elektrochemischen Elementes geringere Schwierigkeiten. Der vorgenannte Streifen entsteht im allgemeinen nicht, jedoch ist die gesamte Phosphatschicht häufig streifig und beeinträchtigt den nachfolgend aufgebrachten Lackaufbau nachteilig.

Speziell zur Behandlung von Verbundmetallen der vorgenannten Art ist es bekannt, mit Phosphatierungslösungen, die 0,5 bis 1,5 g/I Zink, 5 bis 30 g/I Phosphationen, 0,6 bis 3 g/I Manganionen und übliche Beschleuniger enthalten, zunächst im Tauchen und dann im Spritzen zu behandeln (EP-OS 60 716). Die Tauchbehandlung soll dabei mindestens 15 s, zweckmäßigerweise 0,5 bis 2 min, die Spritzbehandlung mindestens 2 s, zweckmäßigerweise 5 bis 45 s, betragen. Auch mit diesem Verfahren lassen sich Hohlräume aufweisende Verbundmetalle nicht in zufriedenstellenderweise Phosphatieren.

Aufgabe der Erfindung ist es, ein Verfahren zum Phosphatieren von Gegenständen mit Hohlräumen, welche durch Zusammenfügen von Stahlblechen und verzinkten Stahlblechen oder durch teilweises Verzinken von Stahlblechen erhalten worden sind (Verbundmetalle), bereitzustellen, das die Nachteile der vorgenannten Verfahren nicht besitzt, sondern - ohne zusätzlichen verfahrensmäßigen Aufwand - zu einer einwandfreien geschlossenen Phosphatschicht führt.

Die Aufgabe wird gelöst, indem das Verfahren der eingangs genannten Art entsprechend der Erfindung derart ausgestaltet wird, daß die Gegenstände zur Einleitung der Phosphatschichtausbildung maximal 30 s in eine Phosphatierungslösung auf Basis Zinkphosphat vorgetaucht und dann der Zone der eigentlichen Tauchphosphatierung zugeführt werden.

Zwar ist es aus der JP - A - 81 119 780 bekannt, kaltgewalzte oder verzinkte Stahlbleche vor der üblichen Phosphatierung mit der gleichen Art von Phosphatierungslösung vorzubehandeln. Hierbei handelt es sich jedoch nicht um ein Verfahren zum Phosphatieren von Verbundmetallen, d.h. von Gegenständen, die sowohl freie Stahl- als auch freie Zinkoberflächen aufweisen.

Zur Durchführung der Phosphatierung sind beliebige Phosphatierungslösungen auf Basis Zinkphosphat einsetzbar. Sie können sowohl der sogenannen Niedrigzink- als auch der Normalzink-Technologie angehören. D.h. die Verbundmetalle können mit einer Phosphatierungslösung, in der das Gewichtsverhältnis von Zn zu P₂0₅ auf 1 : (8 bis 85) eingestellt ist, oder aber mit einer Phosphatierungslösung, in der das Gewichtsverhältnis von Zn zu P₂0₅ auf 1 : (0,3 bis 7) eingestellt ist, in Berührung gebracht werden.

Im ersten Fall entstehen auf Stahl Phosphatschichten mit einem hohen Anteil an Phosphophyllit zu Hopeit. Diese Überzüge eignen sich wegen ihres ausgezeichneten Korrosionsschutzes insbesondere als Vorbereitung für die Lakkierung, wobei die besten Schutzeigenschaften in Verbindung mit der kathodischen Elektrotauchlackierung erzielt werden.

Im zweiten Fall resultieren Phosphatierverfahren, die sich im Vergleich zu den Niedrigzink-Verfahren durch eine höhere Phosphatiergeschwindigkeit auszeichnen. Die mit ihnen erzeugten Phosphatschichten besitzen gute Eigenschaften für ein breites Anwendungsspektrum aus den Bereichen des Korrosionsschutzes und der spanlosen Kaltumformung.

Die im Rahmen der Erfindung zu verwendenden wäßrigen sauren Lösungen auf Basis Zinkphosphat enthalten primäres Zinkphosphat und eine gewisse, auf die jeweilige Badkonzentration, Anwendungsart und Badtemperatur abgestimmte Menge an freier Säure. Der pH-Wert der Bäder liegt, abhängig von den Verfahrensbedingungen, etwa zwischen 2,0. und 3,9.

Die Bäder können ferner in der Phosphatiertechnik bekannte weitere Kationen, z. B. Ni, Co, Cu, Mn, Ca, Mg, Fe, Na, K, Li, NH4 u.a., enthalten. Zur Einstellung des Säureverhältnisses und zur Erzielung spezieller technischer Effekte kann die Mitverwendung weiterer, von Phosphat verschiedener Anionen, z. B. N0₃, C10₃, Cl, S0₄, F, BF₄, SiF₆, Citrat, Tartrat u.a., erforderlich bzw. wünschenswert sein.

Die Kontaktzeit für die in der abschließenden Tauchbehandlung zum Einsatz kommenden Phosphatierungslösung liegt üblicherweise zwischen 1 und 10 min. Die Temperatur der Phosphatierungslösung beträgt etwa 30 bis 60° C. Je niedriger die Temperatur ist, um so länger ist üblicherweise die Kontaktzeit.

Eine vorteilhafte Ausführungsform der Erfindung besteht darin, die Gegenstände (Verbundmetalle) während der Zuführung zur Zone der Tauchphosphatierung mit Phosphatierungslösung auf Basis Zinkphosphat zu bespritzen und weiterhin die Zuführung zur Zone der Tauchphosphatierung und damit die Spritzbehandlung auf maximal 30 s einzustellen.

Diese Arbeitsweise hat den Vorzug, daß während der Übergabe der Metalloberfläche in die abschließende Tauchbehandlung frische Phosphatierungslösung zur Ausbildung eines gleichbleibenden Flüssigkeitsfilms auf der Metall- oberfläche zur Verfügung steht. Es wird also vermieden, daß durch Ablaufen der Flüssigkeit unterschiedlich dicke Flüssigkeitsfilme auf der Metalloberfläche vorhanden sind. Der Vorteil der vorgenannten Maßnahme zeigt sich insbesondere in der Ausbildung gleichmäßiger Phosphatschichten.

Im übrigen sind auch beim vorliegenden Verfahren die im Zushmmenhang mit Phosphatierverfahren üblichen Maßnahmen anwendbar. Hierbei handelt es sich insbesondere um Entfettung und Entrostung, Vorspülung zwecks Aktivierung der Phosphatschichtausbildung und Nachbehandlung mit Nachspüllösungen auf Basis Cr (VI) und/oder Cr (III) etc. bzw. mit Imprägniermitteln, wie Rostschutzölen, -Wachsen und Kunstharzen.

Wenn in den vorstehenden Ausführungen im Zusammenhang mit der eigentlichen Tauchbehandlung, dem kurzzeitigen Tauchen vor der Übergabe und der Spritzbehandlung während der Zuführung der Verbundmetallen zur Tauchbehandlung von Phosphatierungslösungen auf Basis Zinkphosphat gesprochen wird, so handelt es sich hierbei üblicherweise um Lösungen von im wesentlichen gleicher Zusammensetzung. Gewisse Abweichungen sind in der Regel vorwiegend die Folge unterschiedlicher Abarbeitung der Phosphatierungslösung und der verstärkten Eisenfällung durch Einwirkung von Luftsauerstoff bei der Spritzbehandlung.

Die Erfindung wird anhand der Beispiele beispielsweise und näher erläutert.

### Beispiele

Verbundmetalle aus Stahlblech und verzinktem Stahlblech wurden nach folgenden Arbeitsgängen behandelt.
1) Vorreinigung mit einem alkalischen Reiniger bei 60° C während 4 min. Spritzen.
2) Hauptreinigung mit dem gleichen Reiniger bei 80° C; während 9,5 min. Tauchen.
3) Spülung mit Kaltwasser im Tauchen.
4) Aktivierung mit einer Titanphosphatlösung während 1 min. im Tauchen.
5) Phosphatierung bei 60° C mit einer Lösung, die
   1,5 g/I Zn
   0,4 g/I Ni
   22,5 g/l P₂0₅
   0,14 g/I HaN0₂
      enthält und
      freie Säure 1,6 bis 1,7 Punkte
      Gesamtsäure 36 Punkte sowie
      einen s-Wert von 0,05 bis 0,06
      aufweist.
6) Spülung mit Kaltwasser im Tauchen.
7) Nachspülung mit einer Crlll/CrVI-Lösung im Tauchen.
8) Trocknung im Ofen während 15 min.

Bei gleichen Bedingungen hinsichtlich der Stufen 1 bis 4 und 6 bis 8 wurden innerhalb der Phorphatierstufe Tauchund Spritzzeiten entsprechend der Eintragung in der nachfolgenden Tabelle variiert.

Die Versuche zeigen, daß bei alleiniger Tauchphosphatierung (1) am Rand zur Zinkoberfläche ein Streifen mit nur unvollständig ausgebildeter und daher durchscheinender Phosphatschicht erhalten wird. Bei einer davor geschalteten Spritzbehandlung (2 bis 4) ist dieser Streifen zwar einwandfrei phosphatiert und trägt eine geschlossene Phosphatschicht, jedoch ist die gesamte Stahloberfläche mit streifigen Phosphatschichten bedeckt.

Bei einem zusätzlichen Vortauchen entsprechend dem Verfahren gemäß Erfindung (5 bis 7) ist die Phosphatschichtausbildung sowohl in der Nähe der Zinkoberfläche als auch auf der gesamten Stahloberfläche einwandfrei.

Bei längerem Vortauchen bleibt zwar die Phosphatschicht auf der Stahloberfläche geschlossen, im Wirkungsbereich der Zinkoberfläche ist sie jedoch unvollständig ausgebildet und durchscheinend.

## Patentansprüche

1. Verfahren zum Phosphatieren von Gegenständen mit Hohlräumen, welche durch Zusammenfügen von Stahlblechen und verzinkten Stahlblechen oder durch teilweises Verzinken von Stahlblechen erhalten worden sind (Verbundmetalle), unter Verwendung von Phosphatierungslösungen auf Basis Zinkphosphat im Tauchen, dadurch gekennzeichnet, daß die Gegenstände zur Einleitung der Phosphatschichtausbildung maximal 30 s in eine Phosphatierungslösung auf Basis Zinkphosphat vorgetaucht und dann der Zone der eigentlichen Tauchphosphatierung zugeführt werden.

2. Verfahren nach Anspruch 1, dadurch gekennzeichnet, daß die Gegenstände während der Zuführung zur Zone der Tauchphosphatierung mit Phosphatierungslösung auf Basis Zinkphosphat bespritzt werden.

3. Verfahren nach Anspruch 2, dadurch gekennzeichnet, daß die Zuführung zur Zone der Tauchphosphatierung und damit die Spritzbehandlung auf maximal 30 s eingestellt werden.

## Claims

1. Process for phosphating articles having cavities and being obtained by joining steel sheets and galvanized steel sheets or by partially galvanizing steel sheets (composite metals) using phosphating solutions on the basis of zinc phosphate by dipping characterized in that the articles for initiating the formation of a phosphate layer are preliminary dipped in a phosphating solution based on zinc phosphate to a maximum of 30 sec and then conveyed to the main dip-phosphating zone.

2. Process according to claim 1, characterized in that the articles are sprayed with phosphating solution based on zinc phosphate during conveyance to the main dip-phosphating zone.

3. Process according to claim 2, characterized in that the time of conveyance to the main dip-phosphating zone and thus the spraying treatment is adjusted to a maximum of 30 sec.

## Revendications

1. Procédé pour la phosphatation d'objets, comportant des espaces vides, qui ont été obtenus par assemblage de tôles d'acier et de tôles d'acier galvanisées ou par zinguage partiel de tôles d'acier (métaux composites), avec utilisation de solutions de phosphatation à base de phosphate de zinc, par immersion, caractérisé en ce que les objets sont plongés au préalable, pour commencer la formation de la couche de phosphates, pendant 30 secondes au maximum dans une solution de phosphatation à base de phosphate de zinc, et sont ensuite acheminés vers la zone de la phosphatation par immersion proprement dite.

2. Procédé selon la revendication 1, caractérisé en ce que les objets sont traités par projection, pendant l'acheminement vers la zone de la phosphatation par immersion, avec une solution de phosphatation à base de phosphate de zinc.

3. Procédé selon la revendication 2, caractérisé en ce que l'on ajuste l'acheminement vers la zone de la phosphatation par immersion, et par conséquent la durée du traitement par projection, à 30 secondes au maximum.
